# EUROPÄISCHE PATENTSCHRIFT

(11) **EP 0 044 813 B1**
(45) Veröffentlichungstag und Bekanntmachung des Hinweises auf die Patenterteilung: **19.06.1985**
(21) Anmeldenummer: 81810291.5
(22) Anmeldetag: 16.07.1981
(51) Int. Cl.: G03C 5/52

(54) **Verfahren zur Herstellung negativer Farbbilder nach dem Silberfarbbleichverfahren und das in diesem Verfahren verwendete Silberfarbbleichmaterial**
Process for the formation of negative colour images according to the silver dye-bleaching process, and the silver dye-bleaching material used in this process
Procédé pour la formation d'images négatives en couleur selon le procédé de blanchiment des couleurs à l'argent et matériau photographique pour le procédé de blanchiment des couleurs à l'argent utilisé dans ce procédé

(30) Priorität: 22.07.1980 CH 5589/80
(43) Veröffentlichungstag der Anmeldung: 27.01.1982
(73) Patentinhaber: CIBA-GEIGY AG, 4002 Basel (CH)
(72) Erfinder: Mollet, Herbert, CH-1711 Tentlingen (CH); Wyrsch, Dieter, Dr., CH-1723 Marly (CH)

## Beschreibung

Die vorliegende Erfindung betrifft ein neues Verfahren zur Herstellung negativer photgraphischer Farbbilder nach dem Silberfarbbleichverfahren und das in diesem Verfahren verwendete Silberfarbbleichmaterial.

Das Silberfarbleichverfahren beruht bekanntlich darauf, daß gewisse Klassen von Farbstoffen, vor allem Azofarbstoffe, in Gegenwart von feinverteiltem Silber durch stark saure, ein Silberkomplexierungsmittel enthaltende Bäder reduktiv gebleicht werden. Diese Reaktion kann durch Katalysatoren, vor allem Diazinverbindungen, beschleunigt werden.

Die Wirkung des feinverteilten Silbers auf Farbstoffe kann dazu benützt werden, photographisch erzeugte Silberbilder in Farbbilder umzuwandeln. Dabei ist im Normalfall das primär entstehende Silberbild negativ, d. h. zur Vorlage gegenläufig. Beim nachfolgenden Farbbleichprozess findet eine zweite Bildumkehr statt, so daß das schließlich entstehende Farbstoffbild positiv, d. h. gleichlaufend mit der Vorlage ist. Das Silberfarbbleichverfahren wird deshalb in erster Linie dazu benützt, um ausgehend von Diapositiven positive Farbkopien herzustellen.

Damit das Silberfarbbleichverfahren auch zur Erzeugung negativer Farbbilder herangezogen werden kann, muß von einem positiven Silberbild ausgegangen werden. Für die Erzeugung von positiven Silberbildern sind mehrere Verfahren bekannt:
a) Umkehrentwicklung: das primär nach der Belichtung und ersten Entwicklung entstandene negative Silberbild wird oxidativ gebleicht, während das diffus belichtete oder chemisch verschleierte Silberhalogenid durch Zweitentwicklung zu einem Positivbild verarbeitet wird (z. B. DE-B-1 145487).
b) Direktpositivemulsionen: sie arbeiten entweder nach dem Innenbild- oder Oberflächenschleierprinzip unter Mitwirkung von Desensibilisatoren und liefern direkt ein positives Silberbild.
c) Silberkomplexdiffusion: man verwendet zur Entwicklung des negativen Silberbildes Entwickler, die Silberkomplexbildner enthalten. Die nichtentwickelten, unbelichteten Silberhalogenidbereiche lösen sich im Entwickler als Silberkomplexe und wandern bildweise in eine Empfangsschicht, die Entwicklungskeime enthält. An diesen Keimen wird durch physikalische Entwicklung aus der silberkomplexhaltigen Entwicklerlösung Silber abgeschieden, wodurch ein Positivbild entsteht (z. B. DE-A-1 572 206 oder GB-A-656 131).
d) Bromid- oder Jodidionendiffusion: bei der Entwicklung von belichteten Silberbromid- oder Silberchloridemulsionen wird gleichzeitig mit der Entstehung von metallischem Silber das entsprechende Halogenidion freigesetzt, welches nun in der Emulsionsschicht frei diffundieren kann. Solche Ionen besitzen die Eigenschaft, die Entwicklung belichteter Kristalle von leichter löslichen Silberhalogeniden zu stören oder zu verhindern. So hemmen Bromidionen die Entwicklung von Silberchloridemulsionen, Jodidionen die Entwicklung von Silberchlorid- oder Silberbromidemulsionen. Dies gilt sowohl für die übliche chemische als auch für die physikalische Entwicklung von Silberhalogenidemulsionen.

Die Erzeugung von positiven Siberbildern durch Bromidionendiffusion wird in der DE-A-859711 erläutert. In einer Emulsionsschicht des photographischen Materials befinden sich hochempfindliches Silberbromid, wenig empfindliches, verschleiertes Silberchlorid und kolloides Silber, welches die Entwicklungskeime liefert. Bei der Entwicklung des im Silberbromid entstehenden Primärbildes entstehen Bromidionen, welche die spontane Entwicklung benachbarter Silberchloridpartikel unterbinden. Da das damit entstehende positive Bild aus dem Silberchlorid eine viel höhere Deckkraft besitzt als das aus dem Silberbromid gleichzeitig gebildete Negativbild, resultiert als Summe ein Positivbild. In ähnlicher Weise werden positive Silberbilder und die entsprechenden Farbbilder gemäß CH-A-564795 durch Trennung der vorverschleierten silberchloridreichen Schicht, die einen bleichbaren Farbstoff enthält, von der empfindlichen silberbromidreichen Schicht hergestellt.

Auf Jodidionendiffusion beruht ein Verfahren, das in der U.S.-A-3 695 881 beschrieben ist. Dort wird in der Nachbarschicht zu einer Silberjodid enthaltenden Emulsion eine unverschleierte Innenbildemulsion angeordnet, die durch Behandlung mit einer heterocyclischen Stickstoffverbindung schwer fixierbar gemacht ist. Die aus der Silberjodidemulsion auswandernden Jodidionen begünstigen in der Fixierstufe die Auflösung der so behandelten Innenbildemulsionen. Man erhält somit in dieser Emulsion wiederum ein Positivbild, das zur Herstellung eines Farbbildes herangezogen werden kann.

Ein Nachteil der bekannten Silberfarbbleichmaterialien besteht nun darin, daß man normalerweise gezwungen ist, lichtabsorbierende Farbstoffe in Emulsionsschichten einzulagern, die gerade im Hauptabsorptionsgebiet des Farbstoffes sensibilisert sind. Dadurch entsteht ein großer Empfindlichkeitsverlust.

Ein weiterer Nachteil wird im Hinblick auf ein besonderes, die Jodidionendiffusion ausnutzendes Silberfarbbleichverfahren sichtbar. Wird z. B. ein photographisches Material, welches auf einem Träger in einer untersten Schicht einen bleichbaren Farbstoff und eine relativ unempfindliche, oberflächenverschleierte Silberhologenidemulsion und in einer darüberliegenden Schicht eine farbstofffreie, hochempfindliche, silberjodidhaltige Silberbromidemulsion enthält, wobei diese beiden Schichten durch eine nur Bindemittel enthaltende dritte Schicht getrennt sind, belichtet und entwickelt und danach dem üblichen Farbbleichprozess unterworfen, so spielen sich folgende Vorgänge ab:
Die Spontanentwicklung der oberflächenverschleierten Silberhalogenidemulsion setzt ein, bevor die Jodidionen aus der obersten Schicht eindiffundieren können. Damit entsteht kein oder nur ein sehr kontrastarmes, positives Silberbild.

Aufgabe der vorliegenden Erfindung ist es deshalb, ein Verfahren zur Herstellung negativer photographischer Farbbilder unter Ausnutzung der Jodidionendiffusion bereitzustellen, welches diese Nachteile weitgehend überwindet.

Es wurde nun gefunden, daß man eine Kontrasterhöhung des positiven Silberbildes erzielen kann, wenn in der einen bleichbaren Farbstoff enthaltenden Schicht eine Core-shell-Emulsion verwendet wird, deren Partikel einen verschleierten, gegebenenfalls mit einem Entwicklungsverzögerer behandelten Kern enthalten. Das Einsetzen der Spontanentwicklung der Core-shell-Emulsion läßt sich durch die Wahl einer geeigneten Schalendicke um den verschleierten Kern so beeinflussen, daß die Spontanentwicklung mit dem Eindiffundieren der entwicklungssteuernden Jodidionen zeitlich übereinstimmt.

Eine zusätzliche entwicklungsverzögernde Wirkung kann dadurch erzielt werden, daß die Kerne vor dem Aufbringen der Silberhalogenidschale noch mit einem der gebräuchlichen Entwicklungsverzögerer behandelt werden.

Ferner wird eine Empfindlichkeitsverbesserung erreicht, da der Farbstoff nicht in der lichtempfindlichen Schicht vorhanden sein muß. Damit können auch stark lichtabsorbierende, z. B. schwarze Farbstoffe verwendet werden, deren Anwendung in einem Silberfarbbleichmaterial normalerweise ausgeschlossen ist. Dies erlaubt die Herstellung eines Schwarz/Weiß-Negativmaterials, dessen Silbergehalt vollständig zurückgewinnbar ist.

Gegenstand der Erfindung ist somit ein Verfahren zur Herstellung negativer Farbbilder nach dem Silberfarbbleichverfahren, durch Belichtung eines photographischen Materials, Silberentwicklung, Farbbleichung, Silberbleichung und Fixierung, wobei die Silberbleichung gegebenenfalls mit der Farbbleichung und/oder Fixierung in einem einzigen Behandlungsbad kombiniert werden kann, wobei das photographische Material aus einem Träger mit mindestens einem Schichtpaket von je drei Schichten besteht, dadurch gekennzeichnet, daß jedes Schichtpaket, von der Seite des Lichteinfalls betrachtet,
a) eine erste Schicht, die eine hochempfindliche, gegebenenfalls spektral sensibilisierte Silberhalojodidemulsion enthält,
b) eine weder Silberhalogenid noch Bildfarbstoff enthaltende Zwischenschicht und
c) eine dritte Schicht enthält, die einen bleichbaren Biidfarbstoff und eine jodidfreie oder jodidarme Core-shell-Emulsion enthält, deren Partikel aus einem oberflächenverschleierten und gegebenenfalls mit einem Entwicklungsverzögerer behandelten Silberhalogenidkern und einer diesen umhüllenden Silberhalogenidschale bestehen, wobei sich diese Emulsion durch Einwirkung eines Entwicklers spontan bis zur Maximaldichte entwickeln läßt,

daß das photographische Material, falls es aus mehr als einem Schichtpaket besteht, gegebenenfalls zwischen den Schichtpaketen Zwischenschichten d) enthält, und daß die Entwicklung in einer von Silberkomplexbildner freien Entwicklerlösung erfolgt.

In Schicht a) bedeutet Silberhalojodidemulsion eine Silberchloro- oder Silberbromojodidemulsion.

Ein weiterer Gegenstand der Erfindung betrifft das für das erfindungsgemäße Verfahren geeignete Silberfarbbleichmaterial.

Wird das oben beschriebene, erfindungsgemäße photographische Material belichtet und entwikkelt und danach dem üblichen Farbbleichprozeß unterworfen, so spielen sich die folgenden in Fig. 1 dargestellten Vorgänge ab:
Die in oberster Position befindliche hochempfindliche, jodidhaltige Silberbromidemulsionsschicht a) wird bildmäßig belichtet. Da diese Schicht keinen Farbstoff enthält, erreicht man eine sehr hohe photographische Empfindlichkeit. Die verschleierte Core-shell-Emulsion in der untersten Schicht c) wird wegen ihrer geringen Empfindlichkeit höchstens schwach anbelichtet, doch spielt dies wegen ihrer spontanen Entwickelbarkeit keine Rolle.

Bei der nachfolgenden Entwicklung entstehen in der obersten Schicht a) bildmäßig Jodidionen, die durch die Zwischenschicht b) bis zur untersten Schicht c) diffundieren und dort bildmäßig die Spontanentwicklung der verschleierten Core-shell-Emulsion hemmen. In dieser Schicht entsteht damit ein positives Silberbild. Nach Bleichung des Farbstoffs und Entfernung aller restlichen Silberverbindungen erhält man schließlich in der untersten Schicht das gewünschte negative Farbbild.

Werden drei der oben beschriebenen Schichtpakete, welche je einen blaugrünen, einen purpurfarbenen und einem gelben Bildfarbstoff in den Schichten c) enthalten, zu einem trichromatischen Silberfarbbleichmaterial kombiniert, so sind zwischen den einzelnen Schichtpaketen gegebenenfalls noch Zwischenschichten d) angeordnet.

Die hochempfindliche Silberhalojodidemulsion der Schicht a) kann ihre maximale Empfindlichkeit sowohl innerhalb als auch außerhalb des Spektralbereiches der Komplementärfarbe des Bildfarbstoffes in der Schicht c) aufweisen.

Das beschriebene trichromatische Material zeichnet sich durch besonders hohe Empfindlichkeit aus.

Silberhalogenidkristalle mit einer diffusionshemmenden Silberhalogenidhülle lassen sich in einfacher Weise nach der bekannten Core-shell-Technik herstellen. Man verwendet dazu vorzugsweise monodisperse Emulsionen, deren Kristalle alle innerhalb eines relativ beschränkten Größenbereichs liegen. Man verschleiert eine solche Emulsion auf der Kornoberfläche nach üblichen Methoden, z. B. durch Belichtung oder mittels an sich bekannter Mittel, wie u. a. in den DE-A-1 597 488, 2 801 127, der U.S.-A-3 761 266 sowie in Research Disclosure 16 345 (1977) beschrieben.

Falls gewünscht, können die verschleierten Kristalle noch mit einem Entwicklungsinhibitor behandelt werden, der sich an deren Oberfläche durch Adsorption festsetzt, bevor sie durch weitere Ausfällung von Silberhalogenid mit einer dünnen, die Entwicklungszentren bedeckenden Hülle versehen werden.

Als zu umhüllende Silberhalogenidkristalle können alle gebräuchlichen Silberhalogenide verwendet werden, also Silberchlorid, Silberbromid und Silberjodid oder Mischkristalle aus zwei oder allen drei Komponenten. Um ein gleichmäßiges Aufwachsen der Schale zu gewährleisten, ist es vorteilhaft, wenn die zu umhüllenden Kristalle möglichst gleich groß sind. Man verwendet deshalb in erster Linie monodisperse Emulsionen, wie sie nach bekannten Methoden, z. B. in kubischer oder oktaendrischer Kristalltracht hergestellt werden können. Die Herstellung monodisperser Emulsionen ist z. B. in der DE-A-1 904 148 beschrieben.

Die aufzubringende Schale kann aus (einem) anderen oder dem (den) selben Silberhalogenid(en) bestehen wie der Kern. Auch das Radienverhältnis von Kern zu Schale kann in weiten Grenzen variiert werden, wobei für die vorliegende Erfindung in erster Linie Partikel in Frage kommen, deren Schalendicke im Verhältnis zum Kerndurchmesser verhältnismäßig klein ist.

Zum Aufbringen der Schale auf den Kern sind vor allem drei Methoden gebräuchlich:
a) das Auffällen von weiterem Silberhalogenid durch gleichzeitige Zugabe von löslichem Silbersalz und löslichem Halogenid, wobei die Fällungsbedingungen (Konzentration, Zulaufgeschwindigkeit) so gewählt werden, daß keine neuen Kristallisationskeime entstehen (z. B. DE-A-2 015 070).
b) Zugabe einer feindispersen Silberhalogendemulsion, deren Kristalle wesentlich kleiner sind als die zu umhüllenden Kristalle. Die feindispersen Kristalle verschwinden, indem sich wie bei der Ostwaldreifung um die größeren Kristalle eine Schale aus dem Material der zugefügten feindispersen Emulsion bildet (z. B. U.S.-A-3 206 313).
c) Durch Fällung während periodischem Wechsel des pAg-Wertes zwischen Silber- bzw. Halogenid- überschuss. Auf diese Art können Partikel mit mehrschichtigem Aufbau erzeugt werden (z. B. U.S.-A-3 917 485).

Es wurde gefunden, daß die Wahl einer geeigneten Schalendicke um den verschleierten Kern eines Core-shell-Partikels ein ausgezeichnetes Mittel darstellt, um das Einsetzen der Spontanentwicklung so zu verzögern, daß die Spontanentwicklung mit dem Eindiffundieren der entwicklungssteuernden Jodidionen zeitlich übereinstimmt. Schalendicken zwischen 5 und 100 mm, entsprechend etwa 7 bis 140 Silberhalogenidgitterebenen, vorzugsweise 10 bis 25 mm, bilden einen geeigneten Bereich für das erfindungsgemäße Verfahren.

Eine weitere Möglichkeit, den Entwicklungsbeginn der kernverschleierten Core-shell-Emulsionen zu beeinflussen, besteht in der Wahl verschiedener Konzentrationen eines Ammonium- oder Alkalimetallsulfits in der Entwicklerlösung. Durch die Sulfitkonzentration (2 bis 100 g je Liter Entwicklungslösung) kann die Kinetik der Spontanentwicklung in weiten Grenzen gesteuert werden.

Der Beginn und die Geschwindigkeit des Entwicklungsvorgangs kann zusätzlich durch die Verwendung von entwicklungsverzögernden Substanzen beeinflußt werden. Solche Substanzen können vorzugsweise vor dem Aufwachsen der Schale auf der verschleierten Oberfläche des Kerns adsorbiert werden.

Die Core-shell-Technik ermöglicht es, an den zu umhüllenden Silberhalogenidkristallen die üblichen oberflächenbeeinflussenden photographischen Operationen, wie z. B. Reifung, Verschleierung, Sensibilisierung oder die Anlagerung weiterer Substanzen wie Stabilisatoren, Entwicklungsbeschleuniger und -verzögerer vorzunehmen, und die so behandelte Oberfläche nachher durch das zusätzliche Aufwachsen der Schale ins Innere des Kristalls zu verlegen [z. B. DE-A-2 260 117 und E. Moisar, S. Wagner, Ber. Bunsengesellschaft 67,356 (1963)].

Als Entwicklungsinhibitoren und -verzögerer eignen sich z. B. Benzotriazol, 2-Mercaptobenzthiazol, N-Methylmercaptotriazol, Phenylmercaptotetrazol, Triazolindolizin und deren Derivate.

Eine wichtige Bedingung ist dabei, daß das Löslichkeitsprodukt des aus dem Entwicklungsverzögerer gebildeten Silbersalzes zwischen demjenigen des Silberchlorids und demjenigen des Silberjodids liegt [vgl. A. B. Cohen et al, Potographic Sci. and Eng. 9,96, (1965)].

Geeignet sind grundsätzlich alle bekannten Entwicklungsverzögerer, welche diese Bedingung erfüllen. Vorzugsweise eignen sich jedoch solche Verbindungen, die in den photographischen Schichten diffusionsfest eingelagert werden können. Dies sind in erster Linie in Wasser schwer- oder unlösliche Verbindungen, die Ballastgruppen enthalten. Als solche eignen sich z. B. 5-Mercaptotetrazole, die in 1-Stellung mit Acrylgruppen, vorzugsweise mehrkernigen Aryl, wie Naphthyl oder Diphenyl, gegebenenfalls auch mit vorzugsweise längeren Alkyl-(C₁₃-C₁₈) substituierte Arylgruppen, insbesondere Phenyl, ferner mit Aralkyl oder mit Alkyl mit vorzugsweise mindestens 3, insbesondere 3 bis 18 Kohlenstoffatomen substituiert sind.

Als Entwicklungsverzögerer sind z. B. insbesondere geeignet: 5-Mercaptotetrazole, die in 1-Stellung mit einer der folgenden Gruppen substituiert sind:
n-Propyl, i-Propyl, n-Butyl, i-Butyl, t-Butyl, i-Amyl, i-Octyl, t-Octyl, Nonyl, Decyl, Lauryl, Myristyl, Palmityl, Stearyl, Ditert.butyl-phenyl, Octylphenyl, Dodecylphenyl, Naphthyl, a- oderd-Naphthyl oder Diphenyl. Nicht diffusionsfeste Mercaptotetrazole ohne eigentliche Ballastgruppen können ebenfalls verwendet werden. Es muß aber in diesem Fall dafür gesorgt werden, daß der Entwicklungsverzögerer nicht in unerwünschter Richtung in eine Nachbarschicht diffundiert und z. B. die Entwicklung der Jodidionen liefernden Emulsionen verzögert. Dies kann z. B. durch Einschaltung einer Zwischenschicht geschehen. Unter dieser Bedingung können auch z. B. mit folgenden Gruppen in 1-Stellung substituierte 5-Mercaptotetrazole verwendet werden: Phenyl, mit Hydroxyl, Halogen (Chlor, Brom) oder Niederalkyl (C₂-C₃) substituiertes Phenyl, Benzoesäure-methyl- oder -äthylester, Methyl oder Aethyl. Im allgemeinen ist jedoch die Verwendung diffusionsfester Entwicklungsverzögerer vorzuziehen, weil dadurch der Schichtaufbau, insbesondere von solchen Materialien mit einer Vielzahl von Farb- und Emulsionsschichten wesentlich vereinfacht werden kann. Die Entwicklungsverzögerer werden in Mengen von 1 bis 80 mMol, vorzugsweise von 3 bis 40 mMol pro Mol Silber in der vorverschleierten Emulsion eingesetzt.

Die Verschleierung der Silberhalogenidkristalle, welche dann den Kern eines Core-shell-Partikels bilden, erfolgt nach üblichen Methoden, z. B. durch diffuse Anbelichtung oder mit den gebräuchlichen chemischen Mitteln wie z. B. Thioharnstoffdioxid, Zinn(2)-Chlorid, Hydrazin, Boranen, Formaldehydsulfoxylaten oder Goldsalzen (Komplexen). Da die verschleierten Kerne nicht zu schnell entwickeln sollen, verwendet man zu ihrer Herstellung vorzugsweise Silberbromid- oder Silberchlorobromidemulsionen. Geringere Anteile bis zu etwa 20 Mol-Prozent Silberchlorid können eingesetzt werden; Emulsionen mit höheren Silberchloridgehalten sind im allgemeinen zu schnell entwickelbar. Der Anteil an Silberjodid sollte nur gering sein und etwa 1,0 Mol-Prozent nicht übersteigen, da sonst die für das erfindungsgemäße Verfahren wichtige Beeinflußung der Entwicklung durch einwandernde Jodidionen nicht gewährleistet wäre.

Die aufzubringende Silberhalogenidschale kann aus (einem) anderen Silberhalogenid(en), aus denselben Silberhalogeniden, jedoch in unterschiedlichen Halogenidanteilen oder vorzugsweise aus demselben Silberhalogenid oder denselben Silberhalogendien in denselben Halogenidanteilen wie der Kern bestehen.

Falls die Oberfläche des Emulsionskerns noch mit einem Entwicklungsverzögerer behandelt wird, so erfolgt dies vorteilhaft nach der Verschleierung, jedoch noch vor dem Aufwachsen der Schale.

Als bleichbare Farbstoffe für das erfindungsgemäße Verfahren eignen sich grundsätzlich alle Farbstoffe, die für das Silberfarbbleichverfahren allgemein Verwendung finden. Falls trichromatische Negativbilder hergestellt werden sollen, wird man in je einem Schichtpaket je einen der subtraktiven Grundfarbstoffe Blaugrün, Purpur und Gelb verwenden. Zur Vermeidung von Bleichkopplungen muß in diesem Fall zwischen je zwei Schichtpaketen eine zusätzliche Trennschicht d) angeordnet werden. Das Verfahren eignet sich aber auch zur Herstellung von monochromatischen Negativbildern, wobei eine wichtige Anwendung die Herstellung von negativen Schwarz/Weiß-Bildern betrifft, wie sie durch Verwendung eines bleichbaren schwarzen Farbstoffs erhalten werden können.

Eine weiter Verwendung von monochromatischen Negativbildern besteht in der Herstellng von positiven Schwarzweißbildern. Der Farbstoff der erfindungsgemäßen Negativbilder übernimmt hierbei die Rolle des lichtabsorbierenden Silberhalogenids normaler photographischer Materialien. Bleichbare Farbstoffe, die für das erfindungsgemäße Verfahren geeignet sind, werden beispielsweise in den US-A-3 454 402, 3 443 933, 3 804 630, 3 716 368, 3 877 949, 3 623 874, 3 931 142 und 4 051 123 beschrieben.

Die Zwischenschichten d) (Sperr- und Trennschichten) enthalten im allgemeinen nur reines Bindemittel, z. B. Gelatine, jedoch keinen Farbstoff und kein Silberhalogenid. Falls es für die Gesamtschichtenfolge günstig ist, kann aber gegebenenfalls auch eine bereits vorhandene Emulsionsschicht oder eine Filterschicht als Trennschicht dienen. Die Trennschicht kann außer Gelatine noch weitere Zusätze, wie die Farbbleichung hemmende Stoffe, zusätzliche Bindemittel, wie z. B. wasserlösliche Kolloide oder auch wasserunlösliche Dispersionspolymerisate enthalten, ferner auch die für den Aufbau der anderen photographischen Schichten üblichen Zusätze wie Weichmacher, Netzmittel, Lichtschutzmittel, Filterfarbstoffe, optische Aufheller, UV-Absorber oder Härtungsmittel.

Als hochempfindliche Silberhalojodidemulsionen (erste Schicht eines Schichtpakets von der Seite des Lichteinfalls betrachtet) werden normalerweise solche verwendet, welche Silberchlorid und/oder -bromid und Silberjodid enthalten. Der Jodidgehalt liegt normalerweise zwischen 0,1 und 10, vorzugsweise 1 und 5 Molprozent, der Rest besteht aus Silberchlorid und/oder -bromid (z. B. 0 bis 99,9 Molprozent Silberbromid).

Zur Herstellung dieser Emulsionen wird gewöhnlich Gelatine als Schutzkolloid verwendet; es kön₋ nen aber auch andere wasserlösliche Schutzkolloide wie Polyvinylalkohol oder Polyvinylpyrrolidon usw. verwendet werden; ferner kann ein Teil der Gelatine durch Dispersionen nichtwasserlöslicher hochmolekularer Stoffe ersetzt werden. Gebräuchlich ist z. B. die Verwendung von Dispersionspolymerisaten aus a,,8-ungesättigten Verbindungen wie Acrylsäurestern, Vinylestern und -äthern, Vinylchlorid, Vinylidenchlorid sowie aus anderen Gemischen und Copolymerisaten.

Die Emulsionen können auf übliche Schichtträger für photographisches Aufzeichnungsmaterial aufgebracht werden. Gegebenenfalls kann ein Gemisch aus mehreren Kolloiden zum Dispergieren der Silberhalogenide verwendet werden.

Der Träger kann beispielsweise aus gegebenenfalls pigmentiertem Cellulosetriacetat oder Polyester bestehen. Wenn er aus Papierfilz besteht, muß dieser beidseitig lackiert oder mit Polyäthylen beschichtet sein.

Die Verarbeitung der belichteten Silberfarbbleichmaterialien erfolgt in üblicher Weise und umfaßt die Silberentwicklung, die Farbbleichung, die Silberbleichung und die Fixierung und anschließende sowie gegebenenfalls auch zwischen den einzelnen Stufen liegende Wässerungen (vgl. z. B. DE-A-2448443). Die Farbbleichung und die Silberbleichung, gegebenenfalls auch die Fixierung, können in einer einzigen Behandlungsstufe zusammengefaßt werden. Es ist auch möglich, Entwicklerverbindungen oder Entwicklervorläufer in die Emulsionsschichten einzubauen. Man sorgt dabei durch geeignete Pufferung dafür, daß diese Substanzen in der trockenen Schicht während der Lagerung inaktiv bleiben. Man benötigt in diesem Fall zur Ingangsetzung der Entwicklung lediglich ein Aktivatorbad mit hohem pH-Wert, das frei von Entwicklersubstanzen sein kann.

Zur Silberentwicklung können Bäder üblicher Zusammensetzung verwendet werden, z. B. solche, die als Entwicklersubstanz Hydrochinon oder zusätzlich noch 1-Phenyl-3-pyrazolidinon, jedoch keine Silberkomplexbildner enthalten. Außerdem kann es günstig sein, wenn das Silberentwicklungsbad, wie in der schweizerischen Patentschrift 405 929 beschrieben, noch zusätzlich einen Farbbleichkatalysator enthält. Aktivatorbäder enthalten als wirksame Substanzen lediglich starke Alkalien und gegebenenfalls weitere Zusätze wie Puffersubstanzen, Netzmittel usw.

Als Farbbleicher - sofern die Farbbleichung als getrennte Behandlungsstufe durchgeführt wird - werden mit Vorteil solche verwendet, die neben einer starken Säure, einem wasserlöslichen Jodid und einem Oxydationsschutzmittel für das Jodid einen Farbbleichkatalysator enthalten. Kombinierte Farb-und Silberfarbbleichbäder enthalten neben den angegebenen Komponenten in der Regel noch ein wasserlösliches Oxydationsmittel. Geeignete Farbbleichkatalysatoren sind in erster Linie Diazinverbindungen, z. B. in den DE-B-2 010 280, 2 144 298 und 2 144 297, in der FR-A-1 489 460, in der US-A-2 270 118 sowie in der DE-A-2 448 443 beschrieben.

Unter starken Säuren sind hier solche zu verstehen, welche dem Farbbleichbad bzw. dem kombinierten Farb- und Silberbleichbad einen pH-Wert von höchstens 2 verleihen. Es können also z. B. Salzsäure, Phosphorsäure und insbesondere Schwefelsäure oder Sulfaminsäure verwendet werden. Als wasserlösliches Jodid kann man Alkalijodide verwenden, wie beispielsweise Kaliumjodid oder Natriumjodid.

Geeignete Oxydationsmittel sind Nitrosoverbindungen, wie z. B. p-Nitrosodimethylanilin, Nitroverbindungen, wie z. B. aromatische Nitroverbindungen und vorzugsweise aromatische Mono- oder Dinitrobenzolsulfonsäuren, z. B. m-Nitrobenzolsulfonsäure.

Als Oxydationsschutzmittel verwendet man insbesondere Reduktone oder wasserlösliche Mercaptoverbindungen. Geeignete Reduktonesind insbesondere aci-Reduktone mit einer 3-Carbonyl-endiol-(1,2)-Gruppierung wie Reduktin, Triose-Redukton oder vorzugsweise Ascorbinsäure.

Als Mercaptoverbindungen kommen solche der Formel HSA(B)ₘ in Frage, worin A ein aliphatisches, cycloalphatisches, araliphatisches, aromatisches oder heterocyclisches Brückenglied, B ein wasserlöslichmachender Rest und m eine ganze Zahl von höchstens 4 ist (DE-A-2 258 076, 423 819).

Das Silberfixierbad kann in bekannter und üblicher Weise zusammengesetzt sein. Als Fixiermittel geeignet ist z. B. Natriumthiosulfat oder vorzugsweise Ammoniumthiosulfat, gewünschtenfalls mit Zusätzen wie Natriumbisulfit, Natriummetabisulfit und/oder Ammoniumbisulfit sowie gegebenenfalls Komplexierungsmittel, wie Aethylendiamintetraessigsäure.

Alle Behandlungsbäder können weitere übliche Zusätze wie z. B. Härtungsmittel, Netzmittel, optische Aufhalter oder UV-Schutzmittel enthalten.

Im nachfolgenden Beispiel beziehen sich, sofern nicht anders angegeben, Teile und Prozente auf das Gewicht.

### Beispiel

Auf einen transparenten Polyesterträger werden in der angegebenen Reihenfolge folgende Schichten aufgetragen:
1. Eine Schicht, die eine chemisch verschleierte und mit einem Entwicklungsverzögerer (Inhibitor) behandelte Core-shell-Emulsion mit einem Silbergehalt von 0,8 g/m², sowie 0,3 g/m² eines schwarzen bleichbaren Farbstoffs der Formel enthält. Die in dieser Schicht verwendete Core-shell-Emulsion wird wie folgt hergestellt: Eine kubisch-monodisperse Silberbromidemulsion (Kantenlänge 0,55 µm) wird während einer Stunde bei 60°C mit einer Lösung von 0,01% Natriumformaldehydsulfoxylat (HOCH₂SO₂Na · 2H₂0) und 0,001% Goldchlorwasserstoffsäure (HAuC1₄) chemisch verschleiert. Durch Zugabe von 3 mg 1-Phenyl-5-mercaptotetrazol pro g Silber, in Form einer 1%igen Lösung, wird die verschleierte Emulsion inhibiert: Auf die so vorbehandelten Silberbromidkristalle wird eine Silberbromidschale von 0,02 µm Dicke aufgefällt.
2. Eine Gelatine-Zwischenschicht mit einem Auftragsgewicht von 5 g/m² Gelatine.
3. Eine grün sensibilisierte Silberjodobromidgelatineemulsionsschicht (95 Mol-% AgBr, 5 Mol-% AgJ) mit einem Auftragsgewicht von 0,8 g Silber/m².

Eine Probe des so beschichteten Materials wird unter einem Verlaufskeil mit grünem Licht belichtet und wie folgt verarbeitet:

Man erhält nach beendeter Verarbeitung ein negatives, d. h. zur Vorlage gegenläufiges SchwarzWeiß-Bild von sehr hohem Kontrast (y ≈ 5).

In der nachfolgenden Tabelle 1 sind die gemessenen Transmissionsdichten wiedergegeben:

## Patentansprüche

1. Verfahren zur Herstellung negativer Farbbilder nach dem Silberfarbbleichverfahren, durch Belichtung eines photographischen Silberfarbbleichmaterials, Silberentwicklung, Farbbleichung, Silberbleichung und Fixierung, wobei die Silberbleichung gegebenenfalls mit der Farbbleichung und/oder der Fixierung in einem einzigen Behandlungsbad kombiniert werden kann, wobei das photographische Silberfarbbleichmaterial aus einem Träger mindestens einem Schichtpaket von je drei Schichten besteht, dadurch gekennzeichnet, daß jedes Schichtpaket, von der Seite des Lichteinfalls betrachtet,
a) eine erste Schicht, die eine hochempfindliche, gegebenenfalls spektral sensibilisierte Silberhalojodidemulsion enthält,
b) eine weder Silberhalogenid noch Bildfarbstoff enthaltende Zwischenschicht und
c) eine dritte Schicht enthält, die einen bleichbaren Bildfarbstoff und eine jodidfreie oder jodidarme Core-shell-Emulsion enthält, deren Partikel aus einem oberflächenverschleierten und gegebenenfalls mit einem Entwicklungsverzögerer behandelten Silberhalogenidkern und einer diesen umhüllenden Silberhalogenidschale bestehen, wobei sich diese Emulsion durch Einwirkung eines Entwicklers spontan bis zur Maximaldichte entwickeln läßt.
daß das photographische Material, falls es aus mehr als einem Schichtpaket besteht, gegebenenfalls zwischen den Schichtpaketen Zwischenschichten d) enthält, und
daß die Entwicklung in einer von Silberkomplexbildner freien Entwicklerlösung erfolgt.

2. Verfahren nach Anspruch 1, dadurch gekennzeichnet, daß Kern und Schale eines Core-shell-Partikels aus Silberbromid oder Silberchlorobromid mit einem Gehalt von höchstens 20 Mol% Silberchlorid und höchstens 1,0 Mol% Silberjodid bestehen.

3. Verfahren nach den Ansprüchen 1 und 2, dadurch gekennzeichnet, daß der Kern eines Core-shell-Partikels durch Vorbelichtung oder durch chemische Behandlung vor dem Aufbringen der Schale verschleiert und gegebenenfalls mit einem Entwicklungsverzögerer behandelt wird.

4. Verfahren nach den Ansprüchen 1 bis 3, dadurch gekennzeichnet, daß der verschleierte Kern eines Core-shell-Partikels mit einer unverschleierten Silberhalogenidschale mit einer Dicke zwischen 5 und 100 nm vorzugsweise 10 bis 25 nm, umgeben wird.

5. Verfahren nach den Ansprüchen 1 bis 4, dadurch gekennzeichnet, daß ein trichromatisches Material verwendet wird, das aus drei aus je drei Schichten bestehenden Schichtpaketen mit je einem blaugrünen, einem purpurfarbenen und einem gelben Bildfarbstoff in den Schichten c) mit gegebenenfalls zwischen den Schichtpaketen angeordneten Zwischenschichten d) besteht.

6. Verfahren nach den Ansprüchen 1 bis 5, dadurch gekennzeichnet, daß die Silberhalojodidemulsionen 0 bis 99,9 Mol% Silberchlorid, 0 bis 99,9 Mol% Silberbromid und 0,1 bis 10, vorzugsweise 1 bis 5 Mol% Silberjodid enthalten.

7. Verfahren nach den Ansprüchen 1 bis 6, dadurch gekennzeichnet, daß mindestens eine der innerhalb der Schichtpakete liegenden Zwischenschichten b) und/oder der zwischen den Schichtpaketen liegenden Zwischenschichten d) außer dem Bindemittel weitere Substanzen wie Bleichhemmer, Filterfarbstoffe, Lichtschutzmittel, optische Aufheller, Weichmacher, UV-Absorber oder Netzmittel enthält.

8. Verfahren nach den Ansprüchen 1 bis 7, dadurch gekennzeichnet, daß in mindestens einer der Schichten des photographischen Materials eine Entwicklersubstanz oder ein Entwicklervorläufer eingelagert wird, und daß in diesem Fall für die Entwicklung statt eines Entwicklerbads ein stark alkalisches Aktivatorbad verwendet wird.

9. Verfahren nach den Ansprüchen 1 bis 8, dadurch gekennzeichnet, daß eine Entwicklerlösung verwendet wird, die zur Steuerung der Kinetik der Spontanentwicklung 2 bis 100 g/Liter eines Alkalimetall- oder Ammoniumsulfits enthält.

10. Photographisches Silberfarbbleichmaterial zur Herstellung negativer Farbbilder, das aus einem Träger mit mindestens einem Schichtpaket aus je drei Schichten besteht, dadurch gekennzeichnet, daß jedes Schichtpaket, von der Seite des Lichteinfalls betrachtet,

a) eine erste Schicht, die eine hochempfindliche, gegebenenfalls spektral sensibilisierte Silberhalojodidemulsion enthält,
b) eine weder Silberhalogenid noch Bildfarbstoff enthaltende Zwischenschicht und
c) eine dritte Schicht enthält, die einen bleichbaren Bildfarbstoff, und eine jodidfreie oder jodidarme Core-shell-Emulsion enthält, deren Partikel aus einem oberflächenverschleierten und gegebenenfalls mit einem Entwicklungsverzögerer behandelten Silberhalogenidkern und einer diesen umgebenden Silberhalogenidschale bestehen, und, falls das Material mehr als ein Schichtpaket enthält, gegebenenfalls zwischen den Schichtpaketen Zwischenschichten d) enthält.

## Claims

1. A process for the production of a negative colour image by the silver dye bleach process, by exposing a photographic silver dye bleach material, silver developing, dye bleaching, silver bleaching and fixing, the silver bleaching being optionally carried out simultaneously with the dye bleaching and/or the fixing, in a single treatment bath, said photographic silver dye bleach material consisting of a support with at least one layer assembly of three layers each, characterised in that each layer assembly contains, as viewed from the side of incident light:
a) a first layer which contains a highly sensitive and optionally spectrally sensitised silver halogenoiodide emulsion,
b) an intermediate layer containing neither silver halide nor image dye, and
c) a third layer which contains a bleachable image dye and a core-shell emulsion which is free of iodide or has a low iodide content, the particles of which emulsion consist of a surface-fogged silver halide core optionally treated with a developing retarder, and of a silver halide shell enclosing said core, and which emulsion can be developed spontaneously up to the maximum density by the action of a developer, and
that the photographic material, where it consists of more than one layer assembly, optionally contains intermediate layers d) between the layer assemblies, and
that the developing is carried out in a developer solution which is free of silver-complexing agent.

2. A process according to claim 1, wherein the core and shell of a core-shell particle consist of silver bromide or silver chlorobromide with a content of at most 20 mol% of silver chloride and at most 1.0 mol% of silver iodide.

3. A process according to either claim 1 or claim 2, wherein the core of a core-shell particle is fogged by prior exposure or by chemical treatment and optionally treated with a developing retarder, before the shell is applied.

4. A process according to any one of claims 1 to 3, wherein the fogged core of a core-shell particle is enclosed by an unfogged silver halide shell with a thickness in the range from 5 to 100 nm, preferably from 10 to 25 nm.

5. A process according to any one of claims 1 to 4, which comprises the use of a trichromatic material which consists of three layer assemblies each consisting of three layers and each having a cyan image dye, a magenta image dye and a yellow image dye in the layers c), with intermediate layers d) optionally arranged between the layer assemblies.

6. A process according to any one of claims 1 to 5, wherein the silver halogenoiodide emulsions contain 0 to 99.9 mol% of silver chloride, 0 to 99.9 mol% of silver bromide and 0.1 to 10, preferably 1 to 5, mol% of silver iodide.

7. A process according to any one of claims 1 to 6, wherein at least one of the intermediate layers b) within the layer assemblies, and/or of the intermediate layers d) between the layer assemblies, contains, apart from the binder, further substance such as bleach inhibitors, filter dyes, light stabilisers, fluorescent whitening agents, plasticisers, UV-absorbers or wetting agents.

8. A process according to any one of claims 1 to 7, wherein a developer substance or a developer precursor is incorporated in at least one the layers of the photographic material, and, in this case, a strongly alkaline activating bath is used for the developing instead of a developing bath.

9. A process according to any one of claims 1 to 8, which comprises the use of a developer solution which contains 2 to 100 g/litre of an alkali metal sulfide or ammonium sulfide for the purpose of controlling the kinetics of spontaneous developing.

10. A photographic silver dye bleach material for the production of a negative colour image, said material consisting of a support with at least one layer assembly of three layers each, each said layer assembly containing, as viewed from the side of incident light:
a) a first layer which contains a highly sensitive and optionally spectrally sensitised silver halogenoiodide emulsion,
b) an intermediate layer containing neither silver halide nor image dye, and
c) a third layer which contains a bleachable image dye and a core-shell emulsion which is free of iodide or has a low iodide content, the particles of which emulsion consist of a surface-fogged silver halide core optionally treated with a developing retarder, and of a silver halide shell enclosing said core, and said material, where it contains more than one layer assembly, optionally containing intermediate layers d) between the layer assemblies.

## Revendications

1. Procédé pour la formation d'images négatives en couleur selon la procédé de blachiment des couleurs à l'argent, par exposition d'un matériau photographique pour blanchiment des couleurs à l'argent, développement de l'argent, blanchiment de la couleur, blanchiment de l'argent et fixage, où le blanchiment de l'argent peut être éventuellement combiné au blanchiment de la couleur et/ou au fixage dans un bain de traitement unique, où le matériau photographique pour blanchiment des couleurs à l'argent est constitué d'un support ayant au moins un empilement de couches, dont chacun possède trois couches, caractérisé en ce que chaque empilement de couches, vu du côté entrée de la lumière
a) contient une première couche, qui contient une émulsion à l'halogéno-iodure d'argent, à haute sensibilité, ayant éventuellement subi une sensibilisation spectrale,
b) une couche intermédiaire ne contenant ni halogénure d'argent, ni colorant d'image,
c) une troisième couche, qui contient un colorant d'image blanchissable et une émulsion »Core-shell« (cristaux gainés), exempte d'iodure ou à faible teneur en iodure, dont les particules sont constituées d'un noyau d'halogénure d'argent, ayant subi un voilage superficiel et traité éventuellement par un retardateur de développement, et d'une enveloppe d'halogénure d'argent entourant ce noyau, cette émulsion pouvant être développée spontanément jusqu'à une densité maximale sous l'effet d'un révélateur,
que le matériau photographique, s'il est constitué de plusieurs empilements de couches, contient éventuellement entre les empilements de couches des couches intermédiaires d), et
que le développement a lieu dans une solution de développement exempte de complexants de l'argent.

2. Procédé selon la revendication 1, caractérisé en ce que le noyau et l'enveloppe d'une particule »Core-shell« sont constitués de bromure d'argent ou de chlorobromure d'argent, avec une teneur taximale de 20%-molaire de chlorure d'argent et 1,0%-molaire d'iodure d'argent.

3. Procédé selon les revendications 1 et 2, caractérisé en ce que le noyau d'une particule »Core-shell« est voilé par exposition préalable ou traitement chimique avant application de l'enveloppe, et est éventuellement traité par un retardateur de développement.

4. Procédé selon les revendications 1 à 3, caractérisé en ce que le noyau voilé d'une particule »Core-shell« est entouré d'une enveloppe d'halogénure d'argent non voilée ayant une épaisseur comprise entre 5 et 100 nm, de préférence entre 10 et 25 nm.

5. Procédé selon les revendications 1 à 4, caractérisé en ce qu'on utilise un matériau trichromatique constitué de trois empilements de couches constitués chacun de trois couches, ayant chacun un colorant d'image cyan, un colorant d'image magenta et un colorant d'image jaune dans les couches c), avec éventuellement des couches intermédiaires d) disposées entre les empilements de couches.

6. Procédé selon les revendications 1 à 5, caractérisé en ce que les émulsions à l'halogéno-iodure d'argent contiennent 0 à 99,9%-molaire de chlorure d'argent, 0 à 99,9%-molaire de bromure d'argent et 0,1 à 10, de préférence 1 à 5%-molaire d'iodure d'argent.

7. Procédé selon les revendications 1 à 6, caractérisé en ce qu'au moins l'une des couches intermédiaires b) se trouvant à l'intérieur des empilements de couches, et/ou des couches intermédiaires d) se trouvant entre les empilements de couches contient, outre le liant, d'autres substances comme des inhibiteurs de blanchiment, des colorants filtres, des agents de protection contre la lumière, des azurants optiques, des plastifiants, des absorbants UV ou des mouillants.

8. Procédé selon les revendications 1 à 7, caractérisé en ce qu'une substance révélatrice ou un précurseur de développement est incorporé dans au moins l'une des couches du matériau photographique et que, dans ce cas, on utilise pour le développement, à la place d'un bain de développement, un bain activateur fortement alcalin.

9. Procédé selon les revendications 1 à 8, caractérisé en ce qu'on utilise une solution de développement qui, pour assurer la régulation de la cinétique du développement spontané, contient 2 à 100 g/I d'un sulfite de métal alcalin ou d'ammonium.

10. Matériau photographique pour le blanchiment des couleurs à l'argent, pour la formation d'images négatives en couleur, constitué d'un support avec au moins un empilement de couches, constitué de trois couches par empilement, caractérisé en ce que chaque empilement de couches, vu du côté entrée de la lumière,
a) contient une première couche, qui contient une émulsion à l'halogéno-iodure d'argent, hautement sensible, ayant éventuellement subi une sensibilisation spectrale,
b) une couche intermédiaire ne contenant ni halogénure d'argent ni colorant d'image, et
c) une troisième couche, qui contient un colorant d'image blanchissable et une émulsion Core-shell (à cristaux gainés) exempte d'iodure ou à faible teneur en iodure, dont les particules sont constituées d'un noyau d'halogénure d'argent ayant subi un voilage de surface et éventuellement traité par un retardateur de développement, et d'une enveloppe d'halogénure d'argent entourant ce noyau et, si le matériau contient plusieurs empilements de couches, contient éventuellement des couches intermédiaires d) entre les empilements de couches.
